# FASCICULE DE BREVET EUROPEEN

(11) **EP 1 309 457 B1**
(45) Date de publication et mention de la délivrance du brevet: **12.05.2004**
(21) Numéro de dépôt: 01940642.0
(22) Date de dépôt: 30.05.2001
(51) Int. Cl.: B41N 10/02, B41N 10/04

(54) **PROCEDE DE FABRICATION D'UN BLANCHET D'IMPRESSION COMPORTANT UNE COUCHE AU DOS EN UN MATERIAU POLYMERE ET BLANCHET AINSI OBTENU**
VERFAHREN ZUR HERSTELLUNG EINES GUMMITUCHES MIT EINER POLYMERISCHEN RÜCKSCHICHT UND SO ERHALTENES GUMMITUCH
METHOD FOR MAKING A PRINTING BLANKET COMPRISING A BACK LAYER MADE OF A POLYMER MATERIAL AND RESULTING BLANKET

(30) Priorité: 31.05.2000 FR 0007067
(43) Date de publication de la demande: 14.05.2003
(73) Titulaire: MacDermid Graphic Arts S.A., 68702 Cernay Cedex (FR)
(72) Inventeur: MOSCATO, Jean-Pierre, F-90360 La Chapelle sous Rougemont (FR); RISQUEZ, José, F-68360 Soultz (FR); HERTZOG, Denis, F-68500 Berrwiller (FR); KUCZYNSKI, Jerzy, F-68720 Zillisheim (FR)
(74) Mandataire: Berger, Helmut
(86) Numéro de dépôt international: PCT/FR2001/001680
(87) Numéro de publication internationale: WO 2001/092028

(56) Documents cités:
- EP-A- 0 571 909
- EP-A- 0 914 966
- WO-A-93/01003
- WO-A-93/09941
- WO-A-97/00169
- DE-C- 4 219 509
- GB-A- 2 089 288

## Description

L'invention concerne un procéde de fabrication d'un blanchet d'impression et un blanchet d'impression du type comprenant une couche extérieure lithographique et, apposée à la face opposée à la couche lithographique, une couche en un matériau polymère.

Les blanchets qui sont connus, ont généralement une couche lithographique rectifiée et poncée. La rectification a pour but d'uniformiser l'épaisseur du blanchet. La rectification est obligatoirement suivie d'une étape de ponçage pour adoucir le relief de surface et pour respecter les exigences liées à la qualité d'impression. Cette opération de ponçage a pour inconvénient de dégrader la précision d'épaisseur obtenue lors de la phase de rectification. On connaît aussi des blanchets à surface lisse obtenu par moulage. Ces blanchets permettent d'obtenir une excellente qualité d'impression mais présentent l'inconvénient d'avoir des tolérances d'épaisseur plus fortes.

La présente invention a pour but de proposer un procédé et un blanchet qui pallient les inconvénients qui viennent d'être énoncés.

Pour atteindre ce but, le procédé selon l'invention est caractérisé en ce que l'on réalise la couche au dos en un matériau polymère rectifiable et rectifie cette couche après la réalisation du blanchet.

Un blanchet selon l'invention est caractérisé en ce que la couche en matière polymère au dos du blanchet est une couche rectifiée.

Cette rectification permet de procurer une précision d'épaisseur améliorée, par rapport au blanchet de l'état de la technique tout en préservant ou même en améliorant leur qualité d'impression.

Selon une caractéristique de l'invention, la couche lithographique est une couche rectifiée et poncée.

Selon une autre caractéristique de l'invention, le blanchet est un blanchet à surface lisse obtenu par moulage ou calandrage.

Selon une autre caractéristique de l'invention, le blanchet comporte un renfort de type ensouple ou grille tissée.

L'invention sera mieux comprise et d'autres buts, caractéristiques, détails et avantages de celle-ci apparaîtront plus clairement dans la description explicative qui va suivre faite en référence aux dessins schématiques annexés donnés uniquement à titre d'exemple et dans lesquels :
- les figures 1 à 6 sont des vues en coupe de six modes de réalisation d'un blanchet selon l'invention, et
- la figure 7 est une vue schématique illustrant un procédé de réalisation d'un blanchet selon l'invention.

Un blanchet d'impression multicouche selon la présente invention présente la particularité que la couche au dos, c'est-à-dire sur la face opposée à la face comportant la couche lithographique, est réalisée en un matériau polymère rectifiable, que l'on rectifie pour rendre plus uniforme l'épaisseur du blanchet, tout en préservant ou même en améliorant ces qualités d'impression.

L'invention est utilisable pour des blanchets dont la couche lithographique a été rectifiée et ensuite poncée. La rectification, apparentée à un usinage, permet de calibrer de façon extrêmement précise l'épaisseur d'un blanchet. Mais, cette rectification ne permet pas à elle seule d'obtenir la morphologie de surface nécessaire à l'obtention d'une qualité d'impression satisfaisante. Pour remédier à cet inconvénient, la rectification est suivie d'un ponçage qui cependant détruit quelque peu la précision de la rectification. En prévoyant, conformément à l'invention, une couche de polymère au dos et en rectifiant celle-ci après la rectification et le ponçage de la couche lithographique, le défaut occasionné par ces opérations peut être réparé, sans altérer la qualité d'impression.

La rectification de la couche de polymère au dos permet également de régulariser l'épaisseur de blanchets à surface plus lisse obtenue par moulage et présentant, de ce fait, une excellente qualité d'impression.

De façon générale, l'invention est applicable à tous les blanchets dont l'épaisseur doit être uniformisée, indépendamment des moyens employés pour réaliser une surface lithographique assurant une bonne qualité d'impression. Une épaisseur de blanchet plus régulière rallonge également la durée de vie de ceux-ci en autorisant une hauteur d'habillage plus réduite limitant les efforts mécaniques sur le blanchet et en retardant l'apparition éventuelle de faibles à l'impression.

L'invention permet ainsi d'obtenir, par rapport au blanchet sans rectification un gain de précision d'un facteur 2, à savoir une tolérance globale d'épaisseur de +/- 0,1 mm contre +/- 0,02 mm environ qui correspond à l'état de la technique.

En plus de l'uniformisation de l'épaisseur du blanchet, l'invention permet également d'obtenir une réduction de l'épaisseur totale du blanchet. En effet, en séparant les différentes fonctions à accomplir par le blanchet, et en conférant ces fonctions à des couches spécifiques, on peut établir une structure optimale de blanchet par assemblage de couches de tissu, de couches compressibles et de la couche lithographique. Il s'est avéré que l'utilisation d'une ensouple ou d'un fil ou d'une grille tissée permet de remplacer plusieurs tissus et procure ainsi une réduction d'épaisseur. L'utilisation d'une ensouple de fil de type aramide par exemple permet d'économiser l'épaisseur relative d'au moins un pli de tissu. Le gain est au moins de 0,5 mm.

Un autre avantage de la structure particulière des blanches conformes à l'invention est la stabilité en machine en particulier l'élimination des déformations du blanchet qui a tendance à se cintrer.

Etant donné que l'ensouple remplace des tissus de renfort qui contribuent à la compressibilité du blanchet, on maintient cette compressibilité malgré la suppression des tissus en rendant la couche de polymère au dos, compressible en conséquence.

Ainsi l'invention permet de réaliser un blanchet d'une épaisseur pratiquement uniforme de 1,00 à 1,30 mm tout en conservant la résistance de la rupture des blanchets connus qui ont, pour la plupart, une épaisseur de 1,7 mm à 2,00 mm.

L'invention permet la réalisation d'un blanchet comportant, de l'intérieur vers l'extérieur les couches suivantes : une couche en polymère légèrement compressible, une ensouple aramide ou équivalent en sens chaîne, une couche compressible principale, un tissu de stabilisation avec, par exemple, des mono-filaments en sens trame et chaîne souple et une couche lithographique.

Dans une première variante, le tissu de stabilisation peut être remplacé par une couche de polymère dure éventuellement renforcé par des fibres et, dans une deuxième variante, la ou les couches compressibles peuvent être rendues anisotropes par incorporation de fibres orientées dans le plan du blanchet. Dans ce cas, la couche de stabilisation peut être omise avec réduction d'épaisseur supplémentaire.

Les figures 1 à 6 montrent la structure de six modes de réalisation avantageux d'un blanchet selon l'invention, ayant une épaisseur réduite. Sur ces figures désigne le numéro de référence 1 une couche de polymère légèrement compressible, le numéro 2 une ensouple, le numéro 3 une couche compressible, le numéro 4 un tissu de stabilisation ou une couche dure renforcée, le numéro 5 une couche lithographique et le numéro 6 une couche de polymère compacte.

Le blanchet représenté sur la figure 1 comporte, de l'intérieur à l'extérieur une couche de polymère légèrement compressible 1, une couche compressible 3 à laquelle est intégrée l'ensouple 2, un tissu de stabilisation ou couche dure renforcée 4, et une couche lithographique 5. Le blanchet présente une épaisseur d'environ 1,2 mm. Dans le blanchet selon la figure 2, la couche de polymère compacte 6 est supprimée par rapport au blanchet de la figure 1, ce qui permet de réduire l'épaisseur du blanchet à environ 1,1 mm. La figure 3 montre un blanchet dans lequel l'ensouple 2 est intégrée à la couche de polymère 1 au dos du blanchet, la couche de polymère compacte 6 étant également supprimée. L'épaisseur du blanchet est d'environ 1,2 mm. Le blanchet de la figure 4 correspond à celui de la figure 3, avec la différence cependant que l'ensouple 2 est intégrée dans la couche compressible en partie haute de celle-ci. L'épaisseur du blanchet est de 1,1 mm. Le blanchet représenté sur la figure 5 présente une épaisseur encore plus faible d'environ 1 mm grâce au fait que les couches 1 de polymère compressible et la couche 6 de polymère compacte ont été omises, l'ensemble 2 étant intégré à la couche compressible 3 en partie haute de celle-ci. Enfin, la figure 6 montre un blanchet comportant au dos une couche compressible 3 avec l'ensouple intégrée à la partie haute de celle-ci, une couche compressible anisotropique 7 et une couche lithographique 5. L'épaisseur de ce blanchet est également d'environ 1 mm.

Dans le cadre de l'invention, il s'est avéré avantageux d'incruster dans la couche lithographique du blanchet, en surface, des fines particules, par exemple des microbilles en verre ou des poudres de polymère ou de céramique. On obtient ainsi des surfaces de transfert particulières ayant une microrugosité et une hétérogénéité spécifiques. En utilisant des microbilles en verre, on obtient une bonne propriété d'étalement de l'eau en surface. L'incrustation des particules peut également être faite en surface de la couche au dos si celle-ci est réalisée en un matériau de polymère. Cette incrustation permet de réduire avantageusement et le coefficient de friction de cette surface.

La figure 7 illustre un procédé et une installation avantageuse pour mettre en oeuvre cette incrustation. Selon cette figure, on fait passer la couche polymère 8 dans la surface de laquelle les particules doivent être incrustées, en aval de la filière extrudeuse 9, avec la carcasse de blanchet représentée en 10 entre deux cylindres de calandre 11 et 12. Le cylindre de calandre qui vient en contact avec la surface à traiter 13, à savoir le cylindre inférieur 12, plonge à sa partie inférieure dans un bac 15 contenant des fines particules par exemple sous forme d'une poudre. Le passage du cylindre plongeur par ce bac provoque la formation d'un film de particules indiqué en 17 sur la surface du cylindre, qui, en se tournant, les transporte et l'incruste dans la surface 13 de la couche de polymère 8. La rugosité de la surface du cylindre plongeur constitue un des paramètres de la quantité de particules transportées. La température de régulation du cylindre et la pression de calandrage sont deux autres paramètres importants de réglage de la quantité de particules incrustées. Le bac peut être animé d'un mouvement de vibration pour garantir un dépôt régulier sur la surface du cylindre de calandre plongeur. Un dispositif de raclage du cylindre plongeur peut également être prévu pour doser la quantité de particules déposées et incrustées en surface du blanchet.

En variante de réalisation, l'incrustation décrite ici peut se faire sur la surface d'un film polymère préalablement extrudé et, le cas échéant, rectifié par simple réchauffage de la surface de celui-ci par des moyens connus en soi, tels que des rampes infrarouges, et passage du blanchet avec sa couche de polymère réchauffée en surface entre les cylindres de la calandre de la figure 7.

En variante, on peut également envisager de déposer un film de produit liquide ou de produit pâteux ou empâté qui, entraîné par le cylindre plongeur, se fige au contact du film polymère chaud à la surface du blanchet lors du passage dans la zone de contact entre les deux cylindre de la calandre.

Selon une autre particularité de l'invention, en utilisant pour la constitution des différentes couches des matériaux et des moyens d'assemblage des couches, qui n'impliquent pas l'emploi de solvants, on peut obtenir des blanchets qui ne constituent aucun danger pour l'homme et pour l'environnement. Les différentes couches des blanchets peuvent être amenées à adhérer les unes aux autres par traitement du type corona ou d'ionisation ou de flammage.

Spécifiquement, les élastomères utilisés dans le cadre de l'invention ont les particularités qu'ils ne contiennent pas d'agents de réticulation thermique. Ils sont de nature thermoplastique avec une rhéologie adaptée et les différentes couches peuvent être réticulées par radiation après assemblage de tout ou partie du blanchet.

Les matériaux utilisés ont la faculté de devenir fluides à haute température et permettent donc la création de films minces de bonne qualité notamment par extrusion.

A titre d'exemple d'élastomères et de renforts utilisables dans les blanchets conformes à l'invention, on pourrait nommer des formulations d'élastomères de type TPU en association avec d'autres polymères, des élastomères de vulcanisation dynamique de type basés sur PP, PAN et PVC, des élastomères de la famille des styréniques, des formulations d'élastomères de la famille des oléfines, copolymères d'oléfines et des oléfines fonctionnalisées, des élastomères de la famille des acrylonitriles, des EPDM ou des CSM, des renforts à fibres ou fils de type aramide, des renforts à fibres ou fils de type polyéthylène ou polypropylène, des renforts à fibres ou fils de type polyester ou des mélanges de tels fibres ou de tels fils.

Les matériaux sans solvants et ainsi sans risque pour l'environnement et pour l'homme, utilisés dans le cadre de l'invention, grâce à leur mise en oeuvre thermoplastique et donc de leur propriété de fusionner par simple réchauffage à température élevée pour créer des jonctions parfaites, permettent de réaliser des blanchets tubulaires.

Ainsi, par exemple, on peut réaliser une couche lithographique tubulaire à partir d'une couche lithographique obtenue par extrusion et coupée à la longueur appropriée et après avoir biseauté les extrémités, en enroulant cette couche sur un manchon de support, en superposant les extrémités biseautées et en chauffant celles-ci. Cette couche pourrait être réticulée par radiation, le cas échéant, puis rectifiée et poncée. Le manchon de support dans ce cas pourrait être la couche du blanchet sur lequel repose la couche lithographique. Une couche compressible pourrait être réalisée d'une manière similaire avec la possibilité supplémentaire d'assurer l'expansion de cette couche lors de l'assemblage des extrémités grâce à des microsphères expansibles préalablement incorporés aux matériaux formant la couche. Le film extrudé destiné à devenir une couche compressible pourrait avantageusement comporter des fibres qui seront orientées dans le plan lors de l'extrusion pour conférer à la couche des propriétés anisotropes. Un film extrudé comportant des fibres orientées pourra également faire fonction de couche de renfort ou de stabilisation ou de contrôle de débit de papier.

L'invention procure de nombreux avantages. Grâce à la rectification de la couche de polymère au dos du blanchet, l'épaisseur de celui-ci est plus précise et uniforme. Ceci a un impact direct sur la performance des blanchets. En effet, une épaisseur contrôlée améliore la qualité d'impression et la longévité des blanchets. L'excellente qualité d'impression que procure une surface d'impression lisse et même très lisse peut être conservée. Une telle surface lisse permet d'imprimer les détails de façon précise et générer une impression dite "pointue" ou encore impression "haute fidélité". Elle permet l'utilisation d'une trame stochastique. La surface lisse peut être caractérisée par une rugosité très faible (Ra : rugosité moyenne mesurée au profilomètre) inférieure à 0,4 µ contre des valeurs de 0,8 à 1,5 µ pour les blanchets de l'état de la technique. La détérioration de l'épaisseur lorsqu'on souhaite obtenir une surface d'impression très lisse, par exemple par un ponçage de cette surface et le compromis fait pour les blanchets connus se contentant d'un ponçage moins performant et donc d'une surface moins lisse peut être supprimée grâce à la rectification de la couche au dos, telle que proposée par l'invention. La réduction de l'épaisseur des blanchets procure une réduction des vibrations en permettant de concevoir des cylindres à gorge étroite de fixation du blanchet et donc de minimiser les rebonds lors du roulage à haute vitesse. Un blanchet mince présente en outre les avantages suivants : réduction de déchet papier en rotative ; possibilité de mise en oeuvre de systèmes de tension innovants ; souplesse au pliage augmentée facilitant l'enroulement à la gorge de fixation et impression possible au plus près de ladite gorge. L'invention assure en outre une réduction de coût dans la mesure où un blanchet mince nécessite pour sa réalisation une quantité moindre de matière qui est le poste le plus important dans le prix de revient. L'invention permet d'obtenir encore une réduction des quantités de déchets. En effet, des blanchets moins épais signifient une quantité de déchets à éliminer moins importante. Enfin, en incrustant des particules à la surface de la couche lithographique, ou la couche au dos, on peut obtenir une microhétérogénéité de surface souhaitée et/ou réduire la friction du blanchet sur le support. Un coefficient de friction faible est très utile pour faciliter la fixation sur le cylindre de la machine à imprimer.

## Revendications

1. Procédé de fabrication d'un blanchet d'impression du type comprenant une couche extérieure lithographique et au dos, sur la face opposée à la couche lithographique, une couche en un matériau polymère, **caractérisé en ce que** l'on réalise la couche en polymère en un matériau rectifiable et soumet cette couche à une opération de rectification d'uniformisation de l'épaisseur du blanchet.

2. Procédé de fabrication d'un blanchet selon la revendication 1, comprenant une couche lithographique rectifiée et poncée, **caractérisé en ce que** l'opération de rectification d'uniformisation d'épaisseur est effectuée après l'opération de ponçage.

3. Blanchet d'impression du type comprenant une couche extérieure lithographique et, au dos, une couche en un matériau polymère, obtenue selon l'une des revendications 1 ou 2, **caractérisé en ce que** la couche au dos est en un matériau polymère rectifiable et est une couche rectifiée.

4. Blanchet selon la revendication 3, **caractérisé en ce que** la couche lithographique est une couche rectifiée et poncée.

5. Blanchet selon la revendication 3, **caractérisé en ce que** le blanchet est un blanchet avec une couche litographique à surface lisse obtenue par moulage ou extrusion.

6. Blanchet selon l'une des revendications 3 ou 5, **caractérisé en ce qu'**il comporte un renfort de type ensouple ou en fil ou grille tissée.

7. Blanchet selon la revendication 6, **caractérisé en ce que** l'ensouple est en fil de type aramide.

8. Blanchet selon la revendication 7, **caractérisé en ce que** la couche de polymère au dos est compressible.

9. Blanchet selon l'une des revendications 3 à 8, **caractérisé en ce que** la couche lithographique comporte des incrustations en surface de particules.

10. Blanchet selon l'une des revendications 3 à 9, **caractérisé en ce que** la couche au dos comporte des incrustations en surface.

11. Blanchet selon l'une des revendications 9 ou 10, **caractérisé en ce que** les particules sont des microbilles de verre.

12. Blanchet selon l'une des revendications 3 à 11, **caractérisé en ce que** les différentes couches du blanchet sont fixées les unes aux autres par des moyens n'impliquant pas l'emploi de solvants, avantageusement par un traitement de type corona, d'ionisation ou de flammage.

13. Blanchet selon la revendication 12, **caractérisé en ce que** les couches des élastomères ne contiennent pas d'agent de réticulation thermique et sont de nature thermoplastique.

14. Blanchet selon la revendication 13, **caractérisé en ce qu'**il est en forme d'un manchon.

15. Blanchet selon la revendication 14, **caractérisé en ce qu'**il est obtenu à partir de couches dont les extrémités sont biseautées, superposées et assemblées par échauffement approprié.

## Claims

1. Process for producing a printing blanket of the kind comprising an external lithographic layer and, on the back, on the face opposite the lithographic layer, a polymeric layer, **characterized in that** the polymeric layer is produced from a rectifiable material and **in that** this layer is subjected to rectification in order to render the thickness of the blanket uniform.

2. Process for producing a blanket in accordance with claim 1, comprising a rectified and ground lithographic layer, **characterized in that** the rectification for purposes of rendering thickness uniform is carried out after the grinding operation.

3. Printing blanket of the kind comprising an outer, lithographic layer and, on the back, a polymeric layer, obtained in accordance with one of claims 1 or 2, **characterized in that** the back layer is made of rectifiable, polymeric material and is a rectified layer.

4. Blanket in accordance with claim 3, **characterized in that** the lithographic layer is a rectified and ground layer.

5. Blanket in accordance with claim 3, **characterized in that** the blanket has a lithographic layer with a smooth surface obtained by moulding or extrusion.

6. Blanket in accordance with one of claims 3 or 5, **characterized in that** it includes a loom roller- or thread- or woven, grid-type reinforcement.

7. Blanket in accordance with claim 6, **characterized in that** the reinforcement is made of aramid fibre.

8. Blanket in accordance with claim 7, **characterized in that** the polymeric layer on the back can be compressed.

9. Blanket in accordance with one of claims 3 to 8, **characterized in that** the lithographic layer includes particulate surface incrustations.

10. Blanket in accordance with one of claims 3 to 9, **characterized in that** the layer on the back has surface incrustations.

11. Blanket in accordance with one of claims 9 or 10, **characterized in that** the particles are glass micro-spherules.

12. Blanket in accordance with one of claims 3 to 11, **characterized in that** the different layers of the blanket are fixed one to another, without requiring the use of solvents, advantageously by corona, ionization or localized sun-bleaching treatment.

13. Blanket in accordance with claim 12, **characterized in that** elastomeric layers do not contain a thermal reticulation agent and are thermoplastic in nature.

14. Blanket in accordance with claim 13, **characterized in that** it is in the form of a sleeve.

15. Blanket in accordance with claim 14, **characterized in that** it is obtained from layers, having bevelled ends, superimposed one on another and assembled by appropriate heating.

## Patentansprüche

1. Verfahren zum Herstellen eines Druckgummituchs vom Typ mit einer lithographischen Außenschicht und auf der Rückseite, nämlich der der lithographischen Schicht gegenüberliegenden Seite, mit einer Schicht aus Polymermaterial, **dadurch gekennzeichnet, dass** die Polymerschicht aus einem schleifbaren Material hergestellt wird und diese Schicht einem Schleifvorgang zum Vereinheitlichen der Dicke des Gummituchs unterzogen wird.

2. Verfahren zum Herstellen eines Gummituchs nach Anspruch 1, enthaltend eine geschliffene und geschmirgelte lithographische Schicht, **dadurch gekennzeichnet, dass** der Schleifvorgang zum Vereinheitlichen der Dicke nach dem Schmirgelvorgang erfolgt.

3. Druckgummituch vom Typ mit einer lithographischen Außenschicht und auf der Rückseite mit einer Schicht aus Polymermaterial, die durch Anspruch 1 oder 2 erhalten wird, **dadurch gekennzeichnet, dass** die Schicht auf der Rückseite aus schleifbarem Polymermaterial besteht und eine geschliffene Schicht ist.

4. Gummituch nach Anspruch 3, **dadurch gekennzeichnet, dass** die lithographische Schicht eine geschliffene und geschmirgelte Schicht ist.

5. Gummituch nach Anspruch 3, **dadurch gekennzeichnet, dass** das Gummituch ein Gummituch mit einer lithographischen Schicht mit glatter Oberfläche ist, die durch Formen bzw. Extrusion erhalten wird.

6. Gummituch nach Anspruch 3 oder 5, **dadurch gekennzeichnet, dass** es eine Verstärkung vom Typ Kettbaum oder Garn bzw. gewebtem Gitter enthält.

7. Gummituch nach Anspruch 6, **dadurch gekennzeichnet, dass** der Kettbaum aus Garn vom Typ Aramid besteht.

8. Gummituch nach Anspruch 7, **dadurch gekennzeichnet, dass** die rückseitige Polymerschicht kompressibel ist.

9. Gummituch nach einem der Ansprüche 3 bis 8, **dadurch gekennzeichnet, dass** die lithographische Schicht Oberflächenteilchenverkrustungen enthält.

10. Gummituch nach einem der Ansprüche 3 bis 9, **dadurch gekennzeichnet, dass** die rückseitige Schicht Oberflächenverkrustungen enthält.

11. Gummituch nach Anspruch 9 oder 10, **dadurch gekennzeichnet, dass** die Teilchen Glasmikrokügelchen sind.

12. Gummituch nach einem der Ansprüche 3 bis 11, **dadurch gekennzeichnet, dass** die verschiedenen Schichten des Gummituchs durch Mittel aneinander befestigt sind, die keine Verwendung von Lösungsmitteln vorsehen, vorteilhaft durch eine Behandlung vom Typ Korona, Ionisation oder Flammung.

13. Gummituch nach Anspruch 12, **dadurch gekennzeichnet, dass** die Schichten aus Elastomer kein Wärmevernetzungsmittel enthalten und eine thermoplastische Beschaffenheit haben.

14. Gummituch nach Anspruch 13, **dadurch gekennzeichnet, dass** es in Form einer Hülse ausgeführt ist.

15. Gummituch nach Anspruch 14, **dadurch gekennzeichnet, dass** es aus Schichten erhalten wird, deren Enden abgeschrägt, übereinandergelegt und durch geeignetes Erhitzen zusammengefügt sind.
